# FASCICULE DE BREVET EUROPEEN

(11) **EP 0 269 667 B1**
(45) Date de publication et mention de la délivrance du brevet: **17.07.1991**
(21) Numéro de dépôt: 87903341.3
(22) Date de dépôt: 21.05.1987
(51) Int. Cl.: H01F 1/04, B22F 3/14

(54) **PROCEDE POUR LA PREPARATION D'AIMANTS PERMANENTS PAR DIVISION DE CRISTAUX**
VERFAHREN ZUR HERSTELLUNG EINES DAUERMAGNETEN DURCH VERTEILUNG VON KRISTALLEN
METHOD FOR THE PREPARATION OF PERMANENT MAGNETS BY DIVISION OF CRYSTALS

(30) Priorité: 23.05.1986 FR 8607597
(43) Date de publication de la demande: 08.06.1988
(73) Titulaire: Etablissement Public dit: CENTRE NATIONAL DE LA RECHERCHE SCIENTIFIQUE (CNRS), 75007 Paris (FR)
(72) Inventeur: PERRIER DE LA BATHIE, René, F-73250 St. Pierre d'Albigny (FR); CHAVANNE, Joel, F-38100 Grenoble (FR)
(74) Mandataire: Laurent, Michel
(86) Numéro de dépôt international: FR8700175
(87) Numéro de publication internationale: WO8707425

(56) Documents cités:
- EP-A- 0 133 758
- EP-A- 0 162 549
- EP-A- 0 231 620
- FR-A- 2 258 239
- Journal of Applied Physics, volume 59, n 4, 15 février 1986, American Institute of Physics, (Woodbury, N.Y., US). T.S. Chin et al.:"(FeCo)-Nd-B permanent magnets by liquid dynamic compaction", pages 1297-1300, voir le document en entier.
- Patent abstracts of Japan, volume 7, n 103 (E-173)(1248), 6 mai 1983, and JP-A-5823405

## Description

L'invention concerne un nouveau procédé d'élaboration d'aimants permanents à hautes performances par division des cristaux d'une phase magnétique dans un alliage.

Dans la fabrication des aimants permanents, il était bien connu de faire appel à des alliages métalliques Fer (Fe) ― Bore (B) comprenant également des Terres Rares (TR). Il existe actuellement essentiellement deux types de procédé pour la fabrication de tels aimants.

Dans le premier procédé faisant appel à la métallurgie des poudres, décrit dans les demandes de brevets européennes EP-A-0 101 552, 0 106 948 et 0 126 802, on élabore un alliage Fer-Bore-Terres Rares que l'on broie sous forme de poudre, puis que l'on oriente dans un champ magnétique que l'on compresse à froid, que l'on fritte et enfin auquel on fait subir un traitement thermique. Si les aimants obtenus de la sorte présentent d'excellentes propriétés, en revanche, ce procédé comporte des inconvénients notables. En effet, la moindre pollution altère fortement les propriétés finales. Or, la pollution de la poudre par l'atmosphère est extrêmement rapide; celà nécessite donc de travailler sous atmosphère contrôlée à la température ambiante, ce qui augmente les coûts de fabrication. En outre, il est nécessaire de faire appel à une phase de broyage. Or, les poudres mises en oeuvre présentent une forte réactivité, notamment par rapport à l'air, ce qui malheureusement entraîne des risques notables d'explosion et d'incendie.

Le second procédé fait appel à la technique de micro-cristallisation. Cette technique, décrite dans les brevets européens EP-A-0 125 752 ou EP-A-0 133 758, consiste essentiellement à fondre un alliage du type en question, puis à lui faire subir un traitement de trempe rapide sur rouleau, à concasser et à presser à chaud, ou à enrober le matériau obtenu dans une résine. Cette technique de jet très fin de liquide à haute température trempé sur rouleau froid conduit malheureusement à des aimants isotropes, sauf à leur faire subir une opération de fluage et de recristallisation qui est toujours difficile à mettre en oeuvre au sein d'un procédé continu. En outre, comme on fait appel à une fusion haute température avec éjection de liquide très fin, on doit mettre en oeuvre un appareillage approprié et travailler sous atmosphère contrôlée dans des enceintes de grandes dimensions avec tous les inconvénients que cela comporte.

Enfin, dans ces deux techniques, on passe nécessairement par une phase au cours de laquelle l'alliage est fortement divisé.

L'invention pallie ces inconvénients. Elle vise un procédé du type en question qui soit facile à mettre en oeuvre, fasse appel à des transformations de matières premières plus économiques, et conduise à des matériaux ayant des propriétés améliorées.

Ce procédé pour la préparation d'aimants permanents à température ambiante à partir d'un alliage massif contenant au moins un mélange de Fer, de Bore et de Terres Rares y compris Yttrium, pour lequel il existe un domaine de température à l'intérieur duquel ledit alliage se trouve sous deux phases: l'une solide et fragile, et l'autre liquide, procédé dans lequel:
· on chauffe ledit alliage sous atmosphère contrôlée à une température suffisante pour atteindre ledit domaine de température;
· puis, on traite cet alliage par corroyage à chaud;
· et enfin, on laisse refroidir l'alliage traité.

Le traitement consiste en outre en ce que l'on effectue le corroyage avec un taux de corroyage d'au moins dix, pour affiner les grains de l'alliage en particules de quelques microns et en ce que l'alliage corroyé subit ensuite un traitement de recuit et/ou de revenu à une température comprise entre 600 et 1000°C.

En d'autres termes, l'invention consiste tout d'abord à ne plus faire appel à un alliage sous forme de poudre mais à un alliage massif comportant deux phases, puis à chauffer cet alliage massif, et enfin à le soumettre à de fortes contraintes mécaniques pour induire un corroyage avec un taux de corroyage élevé et à une température permettant la fracture des cristaux magnétiques en particules de quelques microns et enfin, à faire subir un traitement thermique à cet alliage avant de le refroidir.

Dans la description et les revendications, par:
- "atmosphère contrôlée", on désigne une atmosphère dont on contrôle la composition; il s'agit en pratique d'une atmosphère de gaz rares ou de vide, et ce afin d'éviter des réactions avec les Terres Rares;
- "corroyage", on désigne un traitement mécanique appliqué à un alliage métallique, destiné à provoquer l'affinement des grains de cet alliage; on peut citer des traitements de forgeage, de martelage, de laminage, de filage, de vibro-tassage (tassement par vibrations).

Avantageusement, en pratique:
- l'alliage massif est un alliage ternaire à base de Fer, de Bore et de Terres Rares, y compris l'Yttrium;
- en pratique, notamment pour des raisons substantielles d'économie et de propriétés mécaniques, la Terre Rare est choisie dans le groupe constitué par le Neodyme et le Praseodyme, qui dans ce cas est en plus grande proportion;
- les proportions respectives des différents constituants de cet alliage, pouvant contenir également d'autres agents de formation d'eutectiques, tels que l'Aluminium ou le Gallium, correspondent aux proportions habituelles, notamment celles décrites dans les demandes de brevets européennes citées dans le préambule;
- l'alliage se présente sous forme de lingots massifs, éventuellement sous forme de morceaux massifs; ainsi, en d'autres termes, lors de l'application des contraintes mécaniques du corroyage, on casse les cristaux magnétiques à chaud dans le liquide qui les entoure en phase finale;
- le chauffage de l'alliage massif est effectué par tout moyen connu, tel que effet Joule, induction, l'alliage pouvant être soit sous enveloppe étanche, soit sous vide, soit sous gaz rare;
- l'alliage massif ainsi chauffé est corroyé soit sous vide, soit sous gaz rare, ou dans un liquide non réactif, voire dans une enveloppe étanche pouvant subir les traitements mécaniques et thermiques, tels que par exemple une enveloppe en Fer doux ou en alliage à base de Fer;
- le chauffage est effectué à une température comprise entre 400 et 1050°C, de préférence au voisinage de 700°C, en tout cas à une température suffisante pour atteindre la plasticité de la phase eutectique non magnétique; on a constaté que si la température est inférieure à 400°C, on réduit l'alliage en poudre, ce qui ramène à la première technique exposée dans le préambule alors que si cette température excède 1050°C, on n'obtient plus le phénomène de corroyage, car les grains magnétiques deviennent trop malléables et grossissent au fur et à mesure du traitement;
- on développe les contraintes mécaniques de corroyage comme déjà dit par forgeage, martelage, filage, laminage ou tout autre traitement thermo-mécanique; on a constaté que la taille des cristaux magnétiques obtenus résulte du taux de corroyage appliqué dans les produits; ainsi, on a observé que l'on obtient de bons résultats avec un taux de corroyage supérieur à dix, avantageusement de l'ordre de vingt-cinq;
- après refroidissement éventuel, l'alliage traité subit un traitement de recuit et/ou de revenu à des températures comprises entre 600 et 1000°C voire plus, préférentiellement entre 700 et 900°C, ce qui améliore et stabilise les propriétés magnétiques, notamment la coercitivité.

En d'autres termes, la caractéristique fondamentale de l'invention consiste à ne pas faire appel à un alliage sous forme de poudre mais à un alliage massif ce qui est beaucoup plus économique et moins dangereux, puis à traiter cet alliage massif par corroyage ce qui ne nécessite plus de faire appel à un appareillage complexe et coûteux.

La manière dont l'invention peut être réalisée et les avantages qui en découlent, ressortiront mieux des exemples de réalisation qui suivent, donnés à titre indicatif et non limitatif à l'appui de la figure unique annexée, qui représente schématiquement une installation pour la mise en oeuvre du procédé selon l'invention.

Cette installation comprend sommairement une enclume (1), sur laquelle vient reposer une bague de maintien (2), entourée par une enceinte en verre (3), définissant une chambre étanche (4), reliée par l'arrivée (5) à une source d'Argon non représentée. Le haut de la chambre étanche comporte une ouverture (6) à travers laquelle, le marteau (7) de l'ensemble de frappe extérieur (8) peut passer au travers d'un joint d'étanchéité (9). L'échantillon (10) repose sur l'enclume (1) autour de la bague (2) dans laquelle coulisse le marteau (7). L'enceinte de verre (3) est entourée par des spires de chauffage (11) par induction.

### Exemple 1:

De manière connue, on prépare un échantillon massif (rondelle, cylindre moulé, lingotin, grenaille,...) dans un alliage Fer/Bore/Terres Rares, comprenant essentiellement pour cent atomes:
- 78 atomes de Fer;
- 6 atomes de Bore;
- 15,5 atomes de Néodyme;
- 0,5 atome d'Aluminium.

On place sur l'enclume (1), à l'intérieur de la bague (2), des morceaux d'alliages de forme quelconque. On injecte en (5) de l'Argon et par induction (11), on chauffe la plaquette (10) à 650°C pendant cinq minutes. Lorsque l'on atteint cette température, on martelle la plaquette (10) pendant deux minutes avec l'ensemble (7, 8) développant une puissance de six Joules par coup à une cadence de mille huit cents coup par minute. On obtient une plaquette massive de vingt millimètres de diamètre et de cinq millimètres d'épaisseur.

Il est à noter, qu'à cette température, la phase fusible est un mélange mal identifié de phases métalliques et même éventuellement de sels (fluorures et chlorures de Terres Rares) et d'oxydes. La phase magnétique principale Nd₂Fe₁₄B reste présente jusqu'à au moins 1050°C et pendant tous les traitements mécaniques ou de recuit.

On laisse refroidir ensuite pendant trois minutes jusque vers 70°C.

La plaquette ainsi obtenue présente un champ coercitif intrinsèque de 300 kiloAmpères par mètre (300kA/m), une densité égale à 7,6, et une induction rémanente de 0,55 Tesla.

Le matériau obtenu présente une structure cristalline quadratique Nd₂Fe₁₄B.

On soumet alors ce matériau à une opération supplémentaire de recuit pendant trente minutes environ à 800°C effectuée dans l'enceinte (4) de corroyage.

On obtient ainsi un aimant ayant un champ coercitif intrinsèque de 1000 kA/m, une induction rémanente de 0,85 Tesla, une énergie interne de 1000 kiloJoules par mètre cube et une densité de 7,6.

### Exemple 2:

On répète l'exemple 1 en appliquant lors du traitement de recuit une pression unidirectionnelle et constante à l'échantillon (10). On obtient ainsi des aimants fortement anisotropes.

Dans ces deux exemples 1 et 2, l'opération de martelage n'est entreprise que lorsque les phases annexes sont suffisamment plastiques pour n'induire que l'affinement des cristaux responsables des propriétés magnétiques.

### Exemple 3:

On élabore trois kilos d'un alliage massif NdFeB, de composition atomique: Nd₁₅,₅Fe₇₈B₆Al_{0,5}. On coule cet alliage massif dans un récipient en fer doux de diamètre : soixante millimètres, de longueur: deux cent millimètres et de six millimètres d'épaisseur.

Après refroidissement, on bouche le récipient hermétiquement.

Après chauffage de l'alliage massif dans son conteneur à 750°C, on file l'ensemble dans une filière de forme appropriée, par exemple en forme de méplat. On obtient alors un méplat de vingt cinq par sept millimètres et de plusieurs mètres de longueur avec un taux de corroyage de 25 et une pression appliquée de 13 kBar.

L'aimant obtenu est ensuite tronçonné à la longueur désirée.

Cet aimant présente les caractéristiques suivantes:

ces mesures étant effectuées suivant des directions perpendiculaires à la direction de filage.

On effectue ensuite une opération de recuit sous atmosphère contrôlée de gaz rare.

On obtient alors les caractéristiques suivantes:

- ― H_{Ci}:: 1000 kA/m
- ― H_{CB}:: 480 kA/m
- ― Br:: 0,85 Tesla,
- ― BH:: 120 KJ/m³.

Bref, on a constaté que l'affinement des cristaux de l'alliage augmente de façon notable la coercitivité de l'ensemble. De plus, comme l'industrie réclame le plus souvent des aimants permanents anisotropes, l'anisotropie est obtenue comme déjà dit par l'application d'une forte pression unidirectionnelle sur le matériau traité, la phase eutectique étant sous phase plastique.

On a observé que la contrainte appliquée au matériau massif augmente l'anisotropie magnétique dans la direction d'application. Toutefois, l'amplitude de ce phénomène dépend étroitement de l'orientation cristallographique des cristaux magnétiques avant traitement: forgeage, filage, etc..

Dans le cas d'une orientation quelconque des cristaux magnétiques avant traitement, on obtient des aimants légèrement anisotropes, de direction d'aimantation difficile parallèle à l'axe de filage, et isotropes dans les deux autres directions.

Par ailleurs, la direction de croissance des cristaux est perpendiculaire à la direction de facile aimantation.

Il est donc nécessaire de maîtriser la direction de croissance des cristaux magnétiques lors de la phase de solidification de l'alliage massif. En effet, une croissance de cristaux unidirectionnelle permet de répartir les directions de facile aimantation dans un plan perpendiculaire à la direction de croissance, mais non pas dans une direction définie.

Ainsi, en choisissant judicieusement la direction de la contrainte lors du corroyage par rapport à l'orientation des cristaux, il est alors possible d'obtenir des aimants complètement isotropes.

Le procédé selon l'invention présente de nombreux avantages par rapport au procédé visé dans le préambule.

On peut citer:
- la possibilité d'obtenir des aimants permanents à partir de la transformation de matières premières meilleur marché;
- une facilité et une rapidité de mise en oeuvre qui ne fait pas appel à du matériel sophistiqué;
- l'absence ou la quasi-absence de dangers pour l'environnement, notamment de risques d'explosion ou d'incendie, puisque l'on ne fait pas appel à des poudres.

En résumé, ce procédé se caractérise par un abaissement conséquent des coûts et l'élimination des dangers de fabrication des aimants du type Fer/Bore/Terres Rares, qui sont de plus en plus recherchés.

De la sorte, ce procédé peut trouver de nombreuses applications dans la fabrication des aimants permanents, plus particulièrement pour la fabrication de moteurs électriques, de moteurs grand-public, d'appareillages électroniques, de haut-parleurs.

## Revendications

1. Procédé pour la préparation d'aimants permanents, à partir d'un alliage massif contenant au moins un mélange de Fer (Fe) de Bore (B) et de Terres Rares (TR) y compris Yttrium, et pour lequel il existe un domaine de température à l'intérieur duquel ledit alliage se trouve sous deux phases: l'une solide et fragile et l'autre liquide, procédé dans lequel:
· on chauffe ledit alliage massif sous atmosphère contrôlée à une température suffisante pour atteindre ledit domaine de température;
· puis on traite cet alliage en effectuant un corroyage à chaud avec un taux de corroyage d'au moins dix, pour affiner les grains de l'alliage en particules de quelques microns;
· puis ensuite, on fait subir à l'alliage corroyé un traitement de recuit et/ou de revenu à une température comprise entre 600 et 1000°C;
· et enfin, on laisse refroidir l'alliage traité.

2. Procédé selon la revendication 1, caractérisé en ce que l'alliage massif est un alliage ternaire Fe/B/TR dont la phase magnétique quadratique TR₂/Fe₁₄/B est présente pendant la totalité des traitements.

3. Procédé selon la revendication 2, caractérisé en ce que le chauffage de l'alliage massif à corroyer est effectué à une température comprise entre 400 et 1050°C.

4. Procédé selon l'une des revendications 1 à 3, caractérisé en ce que le corroyage est effectué par martelage, laminage, forgeage, filage, dans une enveloppe étanche en un alliage à base de fer.

5. Procédé selon la revendication 1, caractérisé en ce que le traitement de recuit et/ou de revenu est effectué après refroidissement.

6. Procédé selon l'une des revendications 1 à 5, caractérisé en ce que simultanément au traitement de recuit et/ou de revenu, on soumet l'alliage à l'action d'une pression unidirectionnelle.

## Patentansprüche

1. Verfahren zum Herstellen von Permanentmagneten aus einer massiven Legierung, die zumindest eine Mischung aus Eisen (Fe), Bor (B) und Seltenen Erden (TR) einschließlich Yttrium enthält, und bei der eine Temperaturdomäne existiert, innerhalb der sich die Legierung in zwei Phasen befindet: nämlich eine feste und brüchige und eine flüssige, wobei bei dem Verfahren:
· die massive Legierung unter kontrollierter Atmosphäre auf eine Temperatur erwärmt wird, die ausreichend ist, um die genannte Temperaturdomäne zu erreichen;
· anschließend die Legierung dahingehend behandelt wird, daß ein Wärmezurichten mit einem Zurichtungsgrad von zumindest zehn bewirkt wird, um die Körner der Legierung in Partikel von einigen Mikrometern zu verfeinern;
· wobei daraufhin die zugerichtete Legierung einer Glüh- und/ oder Anlaßbehandlung bei einer Temperatur zwischen 600 und 1000°C unterzogen wird;
· und man schließlich die behandelte Legierung abkühlen läßt.

2. Verfahren nach Anspruch 1, dadurch gekennzeichnet, daß die massive Legierung eine ternäre Fe/B/TR Legierung ist, deren quadratische magnetische Phase TR₂/Fe₁₄/B während der Gesamtheit der Behandlungen vorhanden ist.

3. Verfahren nach Anspruch 2, dadurch gekennzeichnet, daß das Erwärmen der massiven zuzurichtenden Legierung auf eine Temperatur zwischen 400 und 1050°C bewirkt wird.

4. Verfahren nach einem der Ansprüche 1 bis 3, dadurch gekennzeichnet, daß das Zurichten durch Hämmern, Walzen, Schmieden, Durchdrücken in einer dichten Umhüllung aus einer Legierung auf Eisenbasis durchgeführt wird.

5. Verfahren nach Anspruch 1, dadurch gekennzeichnet, daß die Glüh- und/oder Anlaßbehandlung nach einem Abkühlen durchgeführt wird.

6. Verfahren nach einem der Ansprüche 1 bis 5, dadurch gekennzeichnet, daß gleichzeitig zur Glüh- und/oder Anlaßbehandlung die Legierung der Wirkung eines einseitig gerichteten Druckes ausgesetzt wird.

## Claims

1. Process for preparing permanent magnets from a massive alloy containing at least one mixture of Iron (Fe), Boron (B) and Rare Earths (RE), including Yttrium, and for which there is a temperature range inside which said alloy is in two phases: one solid and fragile, and the other liquid, process in which:
· said massive alloy is heated in a controlled atmosphere at a sufficient temperature to attain the said temperature range;
· then this alloy is treated by hot welding with a rate of welding of at least ten, in order to refine the grains of the alloy into particles of some microns;
· then, the welded alloy undergoes a treatment of annealing and/or of tempering at a temperature of between 600 and 1000°C;
· and finally, the treated alloy is left to cool.

2. Process according to claim 1, characterized in that the massive alloy is a ternary Fe/B/RE alloy of which the quadratic magnetic phase RE₂Fe₁₄B is present during the whole of the treatments.

3. Process according to claim 2, characterized in that heating of the massive alloy to be welded is effected at a temperature of between 400 and 1050°C.

4. Process according to one of claims 1 to 3, characterized in that welding is effected by hammering, rolling, forging, extrusion, in a tight envelope made of an iron-based alloy.

5. Process according to claim 1, characterized in that the treatment of annealing and/or of tempering is effected after cooling.

6. Process according to one of claims 1 to 5, characterized in that during the annealing and/or tempering treatment, the alloy is subjected to an undirectional pressure.
